# EUROPÄISCHE PATENTSCHRIFT

(11) **EP 3 879 020 B1**
(45) Veröffentlichungstag und Bekanntmachung des Hinweises auf die Patenterteilung: **26.02.2025**
(21) Anmeldenummer: 21162025.7
(22) Anmeldetag: 11.03.2021
(51) Int. Cl.: D04C 1/02

(54) **ELEKTRISCH LEITFÄHIGES FLACHGEFLECHT**
ELECTRICALLY CONDUCTIVE FLAT BRAID
TRESSE PLATE ÉLECTROCONDUCTRICE

(30) Priorität: 12.03.2020 DE 102020106838
(43) Veröffentlichungstag der Anmeldung: 15.09.2021
(73) Patentinhaber: AWM Zierhut GbR, 73113 Ottenbach (DE)
(72) Erfinder: Zierhut, Wolfgang, 73084 Salach (DE)
(74) Vertreter: Ruckh, Rainer Gerhard

(56) Entgegenhaltungen:
- EP-B1- 0 742 185
- DE-A1- 102006 051 001
- KR-A- 20150 130 656
- US-A- 2 257 649
- US-A- 5 899 134
- "Wirkerei und Strickerei, Netzen und Filetstrickerei, Maschinenflechten U. Maschinenklöppeln, Flecht- Und Klöppelmaschinen, Samt, Plüsch, Künstliche Pelze, Die Herstellung Der Teppiche, Stickmaschinen", 21 November 2013, ISBN: 978-3-662-29465-9, article EBERLE CARL ET AL: "Wirkerei und Strickerei, Netzen und Filetstrickerei, Maschinenflechten U. Maschinenklöppeln, Flecht- Und Klöppelmaschinen, Samt, Plüsch, Künstliche Pelze, Die Herstellung Der Teppiche, Stickmaschinen", pages: 319 - 320, XP055826542

## Beschreibung

Die Erfindung betrifft ein elektrisch leitfähiges Textilmaterial, insbesondere Geflecht zur Ableitung statischer Ladung, bestehend aus Kunststoff- und Metallfäden, wobei das Textilmaterial als Flachgeflecht ausgebildet ist, bei dem die Kunststofffäden an Verbindungsstellen stoffschlüssig miteinander verbunden sind.

Ein als Rundgeflecht ausgebildetes Textilmaterial ist aus der DE 91 04 795 U1, bekannt. Dort wird ein Rundgeflecht aus Kunststoff- und Metallfäden beschrieben, dass zur Ableitung statischer Ladungen insbesondere in Arbeitsschuhen bestimmt ist und das als vorteilhaft gegenüber bisher verwendeten gewebten Bändern angesehen wird. Zutreffend ist, dass ein derartiges Rundgeflecht eine erheblich höhere Flexibilität aufweist als ein relativ steifes Gewebe. Jedoch haben Versuche mit einem derartigen Rundgeflecht gezeigt, dass dieses eine gewisse Oberflächenrauhigkeit aufweist, die bei der Verwendung in einem Schuh zum Scheuern neigt, was für den Träger des Schuhs unbequem sein kann. Weiterhin hat man festgestellt, dass die Leitfähigkeit des Rundgeflechts schon bei der Neuherstellung eines Schuhs an seine Grenzen stoßen kann, wodurch sich eine erhöhte Ausschussrate bei der Schuhproduktion ergibt. Um diese Nachteile zu vermeiden, wird in der früheren Anmeldung DE 10 2006 051 001 A1 dieses Anmelders vorgeschlagen, das Textilmaterial als Flachgeflecht auszubilden, bei dem die Kunststofffäden an Verbindungsstellen stoffschlüssig miteinander verbunden sind. Dieses Flachgeflecht unterliegt bei Zugbelastung einer gewissen Längsstreckung. Bei bestimmten Anwendungen ist es jedoch von Vorteil, wenn eine derartige Streckung nicht auftritt.

Die US 2 257 649 A (D1) betrifft ein Geflecht mit Kunststofffäden und metallischen Fäden. Das Geflecht bildet ein Verstärkungselement für Artikel aus Gummi oder Kunststoffmaterial.

Die US 5 899 134 A (D3) betrifft ein hohlzylindrisches Geflecht. Das Geflecht weist zwei Sätze von Garnen auf, die diagonal überkreuzend angeordnet sind und mit longitudinalen Garnen zusammengehalten werden.

Im Buch: "Wirkerei und Strickerei, Netzen und Filestrickerei, Maschinenflechten u. Maschinenklöppeln, Flecht- und Klöppelmaschinen, Samt, Plüsch, künstliche Pelze, die Herstellung der Teppiche, Strickmaschinen" der Autoren: Walter Krumme, H. Sautter, Carl Aberle, H. Glafey, R. Glafey, mit dem Erscheinungsdatum: 21. November 2013 (2013-11-21), ISBN: 978-3-662-29465-9, Seiten 319-320, sind Geflechte mit Mittelendfäden beschrieben.

Die EP 0 742 195 B1 betrifft ein faserverstärktes keramisches Matrix-Verbundmaterial mit einer keramischen Matrix und einer Faser-Vorform, die in die Matrix integral eingebaut ist, wobei die Faser-Vorform ein durch Flechten eines Garns erhältliches, geflochtenes Gewebe aufweist und das Garn aus mehreren Faserbündeln zusammengesetzt ist, die aus mehreren zusammengebündelten Monofilamenten gebildet sind. Das geflochtene Gewebe liegt in einem Faservolumenanteil (Vt) von 10 bis 40 Vol.-%, bezogen auf das Gesamtvolumen des keramischen Matrix-Verbundmaterials vor und enthält Mittel-End-Garne, die an einem biegefreien Teil angeordnet sind, wo die Faserbündel sich gegenseitig überschneiden.

Ausgehend hiervon, liegt der Erfindung die Aufgabe zugrunde, ein elektrisch leitfähiges Flachgeflecht der eingangs genannten Art derart weiter zu entwickeln, dass bei Zugbelastung keine nennenswerte Längsstreckung auftritt.

Zur Lösung dieser Aufgabe wird die in Patentanspruch 1 angegebene Merkmalskombination vorgeschlagen. Vorteilhafte Ausgestaltungen und Weiterentwicklungen der Erfindung ergeben sich aus den abhängigen Ansprüchen. Ein Verfahren zur Herstellung des erfindungsgemäßen Flachgeflechts ergibt sich aus den Ansprüchen 6 bis 11.

Das Textilmaterial ist als Flachgeflecht ausgebildet, bei dem die Kunststofffäden zumindest abschnittsweise an Verbindungsstellen stoffschlüssig miteinander verbunden sind. Gemäß der Erfindung wird vorgeschlagen, dass zur Schaffung einer gewebeartigen Stabilität zusätzlich die Kunststoff- und Metallfäden des Flachgeflechts umflechtende Mittelendfäden vorgesehen werden. Das Flachgeflecht bleibt hierbei flexibel, jedoch wird eine Abstützung der Fäden aneinander erreicht, wodurch das Geflecht bei stauchender Belastung nicht aufgefächert wird. Die Stahlfäden werden weniger stark belastet und deren Bruchgefahr wird somit reduziert. Weiterhin wird die Oberflächenrauhigkeit des Flachgeflechts reduziert, was bei der bevorzugten Verwendung des Flachgeflechts als Erdungsleiter für statische elektrische Ladungen in Sicherheitsbekleidung, insbesondere Sicherheitsschuhen und -stiefeln verbessert. Die Mittelendfäden reduzieren die Dehnbarkeit des Flachgeflechts, ohne dessen Vorteil gegenüber den früher verwendeten Geweben zu vermindern. Erfindungsgemäß werden die Verbindungsstellen der Kunststofffäden durch eine chemische und/oder thermomechanische Behandlung des Flachgeflechts geschaffen. Die Verbindungsstellen zwischen den Kunststofffäden können punkt- oder linienförmig ausgebildet sein, nehmen jedoch nicht einen derartigen Umfang ein, dass gleichsam eine Verklumpung der Fäden eintreten würde. Bevorzugt bestehen die Kunststofffäden aus Polyester und die Metallfäden aus rostfreiem Edelstahl. Dabei kann das
Verhältnis von Kunststoff- zu Metallfäden im Bereich von 80:20 bis 50:50 liegen und beträgt bevorzugt etwa 60:40. Um eine
hinreichende Flexibilität des Flachgeflechts sicherzustellen, liegt die Feinheit der Fäden vorteilhaft im Bereich von Nm 50/2. Bevorzugt sind die Kunststoff- und Metallfäden zu einem Garn gesponnen, aus dem dann das Flachgeflecht geflochten ist. Ein Flachgeflecht mit den vorstehenden Eigenschaften weist einen elektrischen Widerstand im Bereich von 500 bis 3.000 Ω/m auf. In weiter bevorzugter Ausgestaltung der Erfindung weist das Flachgeflecht eine Breite im Bereich von 5 bis 15 mm auf und ist zweiflechtig ausgebildet. Die Flechtenzahl kann vorteilhaft im Bereich von 50 bis 70 pro 10 cm Länge betragen. Erfindungsgemäß ist eine Fadenanzahl von 82 vorgesehen, von denen 66 Fäden auf 33 Spulen das bereits bekannte Flachgeflecht bilden und 16 zusätzliche Mittelendfäden das Geflecht stabilisieren und dessen Dehnbarkeit reduzieren.

Um die Aufnahme von Feuchtigkeit zu unterbinden, ist in weiterer Ausgestaltung der Erfindung das Flachgeflecht zweckmäßig mit einem hydrophoben Mittel behandelt, vorzugsweise mit einem paraffinhaltigen Mittel. Die Behandlung erfolgt vorteilhaft durch ein diskontinuierliches Ausziehverfahren bei einer Temperatur von weniger als 80 °C und einer Verbleibdauer von bis zu 60 min bei der Endtemperatur. Zusätzliche Behandlungskomponenten können hierbei Essigsäure oder Zitronensäure sein.

Erfindungsgemäß sind die Kunststoff- und Metallfäden sowie die Mittelendfäden bei der Herstellung des Flachgeflechts jeweils durch Federn in Klöppeln einer Flechtmaschine unter Zugspannung gesetzt, wobei die Zugspannung der Mittelendfäden 40% bis 60% größer ist als die die Zugspannung der Kunststoff- und Metallfäden, insbesondere etwa 50% größer. Die Zugspannung der Kunststoff- und Metallfäden kann etwa 80 g betragen und die Zugspannung der Mittelendfäden etwa 120 g. Durch die auf die Fäden wirkenden Zugkräfte werden diese beim Flechten abgebremst.

Um Materialausschuss und Maschinenstillstandzeiten beim Flechten zu vermeiden, ist die Grundvoraussetzung, dass der Flechtkörper ordnungsgemäß eingerichtet ist. Hierbei ist es sehr wichtig, dass bei dem genannten entsprechenden Zugkraft per Feder ausgerichtet ist. Bei den Schwinghebelklöppel handelt es sich um einen Einfach-Zug.

Die Mittelendfäden, die auch als Zettelfäden oder Stehfäden bezeichnet werden, werden gezielt zur Verstärkung des Geflechtes in axialer Richtung eingesetzt. Hierdurch wird die Festigkeit in axialer (Längsrichtung) erhöht. Die Zettelfäden sind in den Flechtrippen eingebettet und werden durch Mitte eines Flügelrades der Flechtmaschine (gebohrte Radpfeiler) zugeführt und von beiden Seiten (Ober- und Unterseite der Litze) durch die Klöppel mit dem Garn abgebunden bzw. bedeckt. Dadurch erhält das Litzengeflecht folgende Eigenschaften:
- Formgenau in der Breite der Litze
- Weniger Dehnung der Litze, da die Zettelfäden belastet werden.

Die Fadenspannfedern für das Mantelgeflecht weisen vorteilhaft eine Drahtstärke von 0,6 mm und eine Zugkraft von etwa 80 g auf, während die Zugfedern für die einlaufenden Mittelendfäden oder Zettelfäden eine Drahtstärke von 0,63 mm und eine Zugkraft von etwa 120 g aufweisen. Die Fadenspannfedern im Klöppel sorgen für eine gleichbleibende Spannung für das verflochtene Garn. Durch die verschiedenen Federstärken kann das Geflecht mit folgenden Eigenschaften hergestellt werden:
- Geringere Spannung, dadurch bindet das Geflecht sich nicht so fest um die Seele / Zettelfaden ab und das Geflecht ist flexibler.
- Höhere Spannung, dadurch bindet das Geflecht sich fester um die Seele / Zettelfaden ab und das Geflecht wird steifer.
- Bei einer Missachtung der entwickelten Parameter, wird das Geflecht nicht gleichmäßig abgebunden und es kann zu folgenden ungünstigen Eigenschaften oder Fehlern kommen:
   - Schlaufenbildung im Geflecht;
   - Zickzackbildung im Geflecht;
   - Dick/Dünn-Stellen im Geflecht;
   - Ein- oder beidseitiger Verzug des Geflechts;
   - Fadenbruch durch Ungleichmäßigkeit.

Das Verfahren zur Herstellung eines Flachgeflechts der vorstehend beschriebenen Art sieht vor, dass das Flachgeflecht nach dem Flechten stoffschlüssige Verbindungsstellen zwischen den Kunststofffäden schaffend chemisch und/oder thermomechanisch behandelt wird. Grundsätzlich sind die gewünschten Eigenschaften auch ausschließlich durch eine thermomechanische Behandlung zu erzielen, jedoch hat sich herausgestellt, dass eine chemische Vorbehandlung die Verwendung niedrigere Temperaturen bei der thermomechanischen Behandlung erlaubt. Bevorzugt wird das Flachgeflecht somit zunächst durch ein Flüssigkeitsbad, bestehend aus Wasser und Aceton im Mischungsverhältnis von etwa 10:1 geführt, bevor es durch ein Paar beheizte Walzen geführt wird. Die Walzentemperatur sollte im Bereich von 30 bis 60 °C liegen und beträgt vorzugsweise bei einer nasschemischen Vorbehandlung 35 bis 40 °C.

Gemäß der Erfindung werden die Kunststoff- und Metallfäden sowie die Mittelendfäden bei der Herstellung des Flachgeflechts jeweils durch Federn in Klöppeln einer Flechtmaschine unter Zugspannung gesetzt, wobei die Zugspannung der Mittelendfäden 40% bis 60% größer ist als die die Zugspannung der Kunststoff- und Metallfäden, insbesondere etwa 50% größer. Die Zugspannung der Kunststoff- und Metallfäden kann etwa 80 g betragen und die Zugspannung der Mittelendfäden etwa 120 g.

Im Folgenden wird die Erfindung anhand eines in der Zeichnung schematisch dargestellten Ausführungsbeispiels näher erläutert. Es zeigt:
- Fig. 1: eine Fertigungsstraße für die Herstellung eines erfindungsgemäßen Flachgeflechts;
- Fig. 2: eine Detailansicht des Flachgeflechts nach der Thermofixierung; und
- Fig. 3: eine Detailansicht des Flachgeflechts mit einer Mehrzahl von Mittelendfäden.

Die in der Zeichnung schematisch dargestellte Fertigungsstraße besteht im Wesentlichen aus einer herkömmlichen Flechtmaschine 10, in der auf einer Vielzahl von Spulen 12 bevorratetes Garn 14 zu einem Flachgeflecht 16 geflochten wird, einem Flüssigkeitsbad 18 und einem beheizten Walzenpaar 20. Das Garn 14 besteht zu etwa 60 % aus Polyester und etwa 40 % aus rostfreien Stahlfasern mit einem Querschnitt von maximal 12 Mikrometern. Die Garnfeinheit beträgt Nm 50/2 und das Flachgeflecht 16 ist zweigeflechtig mit einer Breite von etwa 10 mm und einer Flechtenzahl von 62 pro 10 cm bei einer Fadenzahl von 66 ausgeführt. Weiterhin werden die Fäden 14 des Flachgeflechts 16 mit Mittelendfäden 24 umflochten, die von unterhalb der Ebene der Spulen 12 angeordneten Spulen 26 über Mitleitrohre 28 zugeführt werden.

Nach dem Flechten wird das Geflecht 16 durch das Flüssigkeitsbad 18 geführt, das aus einer Mischung aus Wasser und Aceton im Verhältnis von etwa 10:1 besteht. Hierbei wird das Polyestermaterial des Garns 14 angelöst, so dass bei der nachfolgenden Thermofixierung in dem beheizten Walzenpaar 20 mit relativ geringen Temperaturen im Bereich von 35-40 °C gearbeitet werden kann. Durch die Thermofixierung wird stellenweise eine stoffschlüssige Verbindung zwischen benachbarten Fäden geschaffen, so dass das Geflecht 16 einerseits seine hohe Flexibilität behält, es andererseits jedoch widerstandsfähig gegen Fadenbrüche bei wiederholten Stauchbelastungen wird, da eine gegenseitige Abstützung der Garnfäden besteht.

Fig. 2 zeigt einen kurzen Abschnitt des Flachgeflechts 16 in vergrößerter Darstellung. Bei einem herkömmlichen (nicht dargestellten) Geflecht sind bei diesem Maßstab deutliche Zwischenräume zwischen den geflochtenen Faserbündeln zu erkennen. Hier sind durch die Fasern 14 durch die Thermofixierung an vielen Stellen 22 stoffschlüssig miteinander verbunden, so dass sich ein dichtes, aber trotzdem hochflexibles Flachgeflecht ergibt. Auch bei einer Stauchung des Flachgeflechts 16 bleiben die Fasern 14 in dem dargestellten Verbund, wodurch die Belastung einzelner Fasern bzw. Garne 14 reduziert ist und Brüche der enthaltenen Stahlfasern nicht oder weniger häufig als bisher auftreten. Durch die stoffschlüssige Verbindung der Fasern an vielen Verbindungsstellen wird eine Relativbewegung und damit ein Scheuern der Fasern aneinander verhindert. Die Mittelendfäden 24 umflechten die Fäden des Garns 14 und reduzieren die Dehnfähigkeit des Flachgeflechts 16.

Fig. 3 zeigt eine Detailansicht des Flachgeflechts 16 mit den Mittelendfäden 24, die in Längsrichtung des Flachgeflechts 16 verlaufen, und den Kunststoff- und Metallfäden 14, die erstere umflechten. Zu besseren Erkennbarkeit ist das Flachgeflecht 16 recht lose dargestellt, während es tatsächlich recht fest ausgeführt ist. Die Mittelendfäden 24 werden bei Zugbelastung in Richtung der Längserstreckung des Flachgeflechts 16 axial belastet und stabilisieren das Flachgeflecht 16 derart, dass es sich nicht oder nur geringst streckt und formstabil verbleibt. Auch in Querrichtung zur Längserstreckung des Flachgeflechts 16 findet eine Stabilisierung durch die Mittelendfäden 24 statt. Dies verhindert zyklische Belastungen insbesondere der Metallfäden, so dass die Langlebigkeit und Funktionssicherheit des Flachgeflechts 16 verbessert wird. Bei einer bevorzugten Verwendung des Flachgeflechts ist dieses seitlich am Oberleder im Innenraum eines Sicherheitsschuhs so eingearbeitet, dass es etwa 5 cm über einer angenommenen Schuheinlage in den Fußraum hineinragt. Dabei kann es direkt mit dem Oberleder im vorderen Teil des Schuhs vernäht werden. Da das Flachgeflecht flexibel ist, passt es sich jeder Schuhform an. Anschließend wird das Flachgeflecht durch einen Schlitz in der (nicht leitenden) Brandsohle hindurchgezogen und auf der Unterseite der Brandsohle befestigt. Diese Partie des Flachgeflechts sollte etwa 5 cm lang sein.

Schließlich wird eine elektrisch leitfähige Gummisohle mit elektrisch leitendem Kleber auf die Unterseite der Brandsohle geklebt.

Zusammenfassend ist folgendes festzuhalten: Die Erfindung betrifft ein elektrisch leitfähiges Textilmaterial, insbesondere Geflecht zur Ableitung statischer Ladung, bestehend aus Kunststoff- und Metallfäden 14. Das Textilmaterial ist als Flachgeflecht 16 ausgebildet, bei dem die Kunststofffäden 14 zumindest abschnittsweise an Verbindungsstellen stoffschlüssig miteinander verbunden sind. Um die Dehnfähigkeit des Flachgeflechts zu reduzieren, wird gemäß der Erfindung vorgeschlagen, dass die Kunststoff- und Metallfäden des Flachgeflechts umflechtende Mittelendfäden vorgesehen werden.

## Patentansprüche

1. Elektrisch leitfähiges Textilmaterial, in Form eines Geflechts zur Ableitung statischer Ladung, bestehend aus Kunststoff- und Metallfäden (14), wobei das Textilmaterial als Flachgeflecht (16) ausgebildet ist, bei dem die Kunststofffäden an Verbindungsstellen (22) miteinander verbunden sind, wobei die Verbindungsstellen (22) der Kunststofffäden durch eine chemische und/oder thermomechanische Behandlung des Flachgeflechts geschaffen sind, wobei die Verbindungsstellen (22) zwischen den Kunststofffäden punkt- oder linienförmig ausgebildet sind, **gekennzeichnet durch** die Kunststoff- und Metallfäden des Flachgeflechts (16) umflechtende Mittelendfäden (24) vorhanden sind, und die Fadenanzahl 82 beträgt, bereitgestellt von 33 Spulen (12) mit jeweils 2 Fäden sowie zusätzlich 16 Mittelendfäden (24).

2. Textilmaterial nach Anspruch 1, **dadurch gekennzeichnet, dass** die Kunststofffäden aus Polyester und die Metallfäden aus rostfreiem Edelstahl bestehen und dass das Verhältnis von Kunststoff- zu Metallfäden im Bereich von 80:20 bis 50:50 liegt und insbesondere etwa 60:40 beträgt, wobei die Kunststoff- und Metallfäden (14) eine Feinheit im Bereich von Nm 50/2 aufweisen.

3. Textilmaterial nach einem der Ansprüche 1 oder 2, **dadurch gekennzeichnet, dass** die Kunststoff- und Metallfäden zu einem Garn (14) gesponnen sind, aus dem das Flachgeflecht (16) geflochten ist und dass das Flachgeflecht (16) einen elektrischen Widerstand von 500 bis 3.000 Ω/m aufweist.

4. Textilmaterial nach einem der Ansprüche 1 bis 3, **dadurch gekennzeichnet, dass** das Flachgeflecht (16) eine Breite von 5 bis 15 mm aufweist.

5. Textilmaterial nach einem der Ansprüche 1 bis 4, **dadurch gekennzeichnet, dass** das Flachgeflecht (16) zweiflechtig ausgebildet ist und eine Flechtenzahl von 50 bis 70 pro 10 cm Länge aufweist.

6. Verfahren zur Herstellung eines Flachgeflechts nach einem der Ansprüche 1 bis 5, wobei das Flachgeflecht (16) nach dem Flechten zur Herstellung stoffschlüssiger Verbindungsstellen (22) zwischen den Kunststofffäden schaffend chemisch und/oder thermomechanisch behandelt wird, **dadurch gekennzeichnet, dass** über Mitleitrohre (28) den Kunststoff- und Metallfäden des Flachgeflechts (16) Mittelendfäden (24) zugeführt werden, die von den Kunststoff- und Metallfäden mitgenommen werden und diese umflechten, und dass die Kunststoff- und Metallfäden (14) sowie die Mittelendfäden (24) bei der Herstellung des Flachgeflechts (16) jeweils durch Federn in Klöppeln einer Flechtmaschine (10) unter Zugspannung gesetzt werden, wobei die Zugspannung der Mittelendfäden (24) 40% bis 60% größer ist als die die Zugspannung der Kunststoff- und Metallfäden (14), und die Fadenanzahl 82 beträgt, bereitgestellt von 33 Spulen (12) mit jeweils 2 Fäden sowie zusätzlich 16 Mittelendfäden (24).

7. Verfahren nach Anspruch 6, **dadurch gekennzeichnet, dass** das Flachgeflecht (16) durch ein Flüssigkeitsbad (18) bestehend aus Wasser und Aceton geführt wird, wobei das Mischungsverhältnis von Wasser und Aceton im Bereich von 5:1 bis 20:1 liegt.

8. Verfahren nach einem der Ansprüche 6 oder 7, **dadurch gekennzeichnet, dass** das Flachgeflecht (16) durch ein Paar beheizte Walzen (20) geführt wird, wobei die Walzentemperatur im Bereich von 30 bis 60 °C liegt.

9. Verfahren nach einem der Ansprüche 6 bis 8, **dadurch gekennzeichnet, dass** das Flachgeflecht (16) aus insgesamt 82 Fäden hergestellt wird, wobei 33 Spulen (12) mit je 2 Fäden und 16 Mittelendfäden (24) verwendet werden.

10. Verfahren nach einem der Ansprüche 6 bis 9, **dadurch gekennzeichnet, dass** das Flachgeflecht (16) mit einem hydrophoben, vorzugsweise einem paraffinhaltigen Mittel behandelt wird, bei einer Temperatur von weniger als 80 °C und für eine Dauer von bis zu 60 min bei der Behandlungshöchsttemperatur.

11. Verfahren nach einem der Ansprüche 6 bis 10, **dadurch gekennzeichnet, dass** die Zugspannung der Kunststoff- und Metallfäden etwa 80 g (= 8,26 N/m²) beträgt und die Zugspannung der Mittelendfäden etwa 120 g (= 12,39 N/m²).

## Claims

1. An electrically conductive textile material, in the form of a braid for dissipating static charge, consisting of plastic and metal threads (14), the textile material being designed as a flat braid (16), in which the plastic threads are connected to one another at connection points (22), the connection points (22) of the plastic threads being created by a chemical and/or thermomechanical treatment of the flat braid, wherein the connecting points (22) between the plastic threads are formed in the shape of points or lines, **characterised by** central end threads (24) braiding around the plastic and metal threads of the flat braid (16), and the number of threads is 82, provided by 33 bobbins (12) each with 2 threads and additionally 16 central end threads (24).

2. A textile material according to claim 1, **characterised in that** the plastic threads consist of polyester and the metal threads consist of stainless steel and that the ratio of plastic to metal threads is in the range from 80:20 to 50:50 and in particular is approximately 60:40, wherein the plastic and metal threads (14) have a fineness in the range of Nm 50/2.

3. A textile material according to one of claims 1 or 2, **characterised in that** the plastic and metal threads are spun into a yarn (14) from which the flat braid (16) is braided and **in that** the flat braid (16) has an electrical resistance of 500 to 3,000 Ω/m.

4. A textile material according to one of claims 1 to 3, **characterised in that** the flat braid (16) has a width of 5 to 15 mm.

5. A textile material according to any one of claims 1 to 4, **characterised in that** the flat braid (16) is formed in two braids and has a number of braids of 50 to 70 per 10 cm length.

6. A method for producing a flat braid according to one of claims 1 to 5, wherein the flat braid (16) is treated chemically and/or thermomechanically after braiding to produce materially bonding joints (22) between the plastic threads, **characterised in that** central end threads (24) are fed to the plastic and metal threads of the flat braid (16) via guide tubes (28), which central end threads are entrained by the plastic and metal threads and braid around them, and **in that** the plastic and metal threads (14) and the centre end threads (24) are each placed under tension by springs in bobbins of a braiding machine (10) during the production of the flat braid (16), the tension of the centre end threads (24) being 40% to 60% greater than the tension of the plastic and metal threads (14), and the number of threads being 82, provided by 33 bobbins (12) each having 2 threads and additionally 16 centre end threads (24).

7. A method according to claim 6, **characterised in that** the flat braid (16) is passed through a liquid bath (18) consisting of water and acetone, the mixing ratio of water and acetone being in the range from 5:1 to 20:1.

8. A method according to one of claims 6 or 7, **characterised in that** the flat braid (16) is passed through a pair of heated rollers (20), the roller temperature being in the range from 30 to 60 °C.

9. A method according to one of the claims 6 to 8, **characterised in that** the flat braid (16) is produced from a total of 82 threads, wherein 33 bobbins (12) with 2 threads each and 16 centre end threads (24) are used.

10. A method according to one of claims 6 to 9, **characterised in that** the flat braid (16) is treated with a hydrophobic, preferably a paraffin-containing agent, at a temperature of less than 80 °C and for a duration of up to 60 min at the maximum treatment temperature.

11. A method according to one of claims 6 to 10, **characterised in that** the tensile stress of the plastic and metal threads is about 80 g (= 8.26 N/m²) and the tensile stress of the middle-end threads is about 120 g (= 12.39 N/m²).

## Revendications

1. Matériau textile électroconducteur, sous forme de tresse pour dissiper les charges statiques, constitué de fils plastiques et métalliques (14), le matériau textile étant conçu comme une tresse plate (16), dans laquelle les fils plastiques sont reliés les uns aux autres par des points de connexion (22), les points de connexion (22) des fils plastiques étant créés par un traitement chimique et/ou thermomécanique de la tresse plate, où les points de connexion (22) entre les fils en plastique sont en forme de points ou de lignes, **caractérisés par des** fils d'extrémité centraux (24) tressés autour des fils en plastique et en métal de la tresse plate (16), et le nombre de fils est de 82, fournis par 33 bobines (12) ayant chacune 2 fils et 16 fils d'extrémité centraux (24) supplémentaires.

2. Matériau textile selon la revendication 1, **caractérisé par le fait que** les fils en plastique sont en polyester et les fils en métal en acier inoxydable et que le rapport entre les fils en plastique et les fils en métal est compris entre 80:20 et 50:50 et, en particulier, est d'environ 60:40, les fils en plastique et en métal (14) ayant une finesse de l'ordre de Nm 50/2.

3. Matériau textile selon l'une des revendications 1 ou 2, **caractérisé par le fait que** les fils de plastique et de métal sont filés en un fil (14) à partir duquel la tresse plate (16) est tressée et **par le fait que** la tresse plate (16) a une résistance électrique de 500 à 3 000 Ω/m.

4. Matériau textile selon l'une des revendications 1 à 3, **caractérisé par le fait que** la tresse plate (16) a une largeur de 5 à 15 mm.

5. Matériau textile selon l'une quelconque des revendications 1 à 4, **caractérisé par le fait que** la tresse plate (16) est formée de deux tresses et présente un nombre de tresses de 50 à 70 par 10 cm de longueur.

6. Procédé de fabrication d'une tresse plate selon l'une des revendications 1 à 5, dans lequel la tresse plate (16) est traitée chimiquement et/ou thermomécaniquement après le tressage pour produire des joints de liaison matérielle (22) entre les fils en plastique, **caractérisé en ce que** les fils d'extrémité centraux (24) sont amenés aux fils en plastique et en métal de la tresse plate (16) par l'intermédiaire de tubes de guidage (28), ces fils d'extrémité centraux étant entraînés par les fils en plastique et en métal et tressés autour d'eux, et **en ce que** les fils de plastique et de métal (14) et les fils d'extrémité centrale (24) sont chacun mis sous tension par des ressorts dans des bobines d'une machine à tresser (10) pendant la production de la tresse plate (16), la tension des fils d'extrémité centrale (24) étant de 40% à 60% supérieure à la tension des fils de plastique et de métal (14), et le nombre de fils étant de 82, fournis par 33 bobines (12) ayant chacune 2 fils et en outre 16 fils d'extrémité centrale (24).

7. Procédé selon la revendication 6, **caractérisé par** le passage de la tresse plate (16) dans un bain liquide (18) composé d'eau et d'acétone, le rapport de mélange entre l'eau et l'acétone étant compris entre 5:1 et 20:1.

8. Procédé selon l'une des revendications 6 ou 7, **caractérisé par** le passage de la tresse plate (16) à travers une paire de rouleaux chauffés (20), la température des rouleaux étant comprise entre 30 et 60 °C.

9. Procédé selon l'une des revendications 6 à 8, **caractérisé par le fait que** la tresse plate (16) est produite à partir d'un total de 82 fils, en utilisant 33 bobines (12) de 2 fils chacune et 16 fils d'extrémité centraux (24).

10. Procédé selon l'une des revendications 6 à 9, **caractérisé par le fait que** la tresse plate (16) est traitée avec un agent hydrophobe, de préférence contenant de la paraffine, à une température inférieure à 80 °C et pendant une durée allant jusqu'à 60 minutes à la température maximale de traitement.

11. Procédé selon l'une des revendications 6 à 10, **caractérisé par le fait que** la contrainte de traction des fils en plastique et en métal est d'environ 80 g (= 8,26 N/m²) et la contrainte de traction des fils de l'extrémité centrale est d'environ 120 g (= 12,39 N/m²).
